# EUROPÄISCHE PATENTANMELDUNG

(11) **EP 0 090 174 A1**
(43) Veröffentlichungstag der Anmeldung: **05.10.1983**
(21) Anmeldenummer: 83101718.1
(22) Anmeldetag: 23.02.1983
(51) Int. Cl.: D06M 15/00, D06M 15/38, D06M 10/00

(54) **Verfahren zur Kantenverfestigung und Randabdichtung textiler Flächengebilde**

(30) Priorität: 09.03.1982 DE 3208438
(71) Anmelder: BAYER AG, 51368 Leverkusen (DE)
(72) Erfinder: Striegler, Hellmut, Dr., D-5090 Leverkusen 1 (DE); Neuhaus, Karl-Friedrich, Dr., D-4150 Krefeld (DE); Brinkmeyer, Hermann, Dr., D-4150 Krefeld (DE); Perrey, Hermann, Dr., D-4150 Krefeld 11 (DE)

(57) **Zusammenfassung**

Die Kantenverfestigung bzw. Randabdichtung textiler Flächengebilde, die beispielsweise als Transportbänder oder Filtertücher verwendet werden, mit verbesserter Elastizität, Haftung und Hydrolysenfestigkeit gelingt, indem Kante bzw. Rand mit strahlenhärtbaren, ethylenisch ungesättigten Massen behandelt und anschließend einer vernetzungsaktiven Strahlung ausgesetzt werden.

## Beschreibung

Die Erfindung betrifft ein Verfahren zur Kantenverfestigung und Randabdichtung von textilen Flächengebilden, insbesondere von Filtertüchern. Neben vielen anderen Verwendungszwecken werden textile Flächengebilde in der Technik als Transportbänder und Filtertücher benutzt. Aus Gründen der Beständigkeit werden für die textilen Flächengebilde vorzugsweise grobtitrige Synthesefasern aus Polypropylen und Polyester verwendet. Diese textilen Flächengebilde müssen in der Maschine ständig an den Kanten abgetastet und im Fall eines Auslaufens aus der Produktionsrichtung wieder zentriert werden, um eine störungsfreie Produktion zu gewährleisten. Dieser Vorgang geschieht mechanisch und stellt eine große Beanspruchung dar. Im Falle von Filtertüchern ist ferner Sorge dafür zu tragen, daß das Filtrat nicht über den seitlichen Rand des textilen Flächengebildes in unerwünschter Weise austritt. Um diesen Nachteilen entgegenzuwirken, verfestigt man die Kanten durch Ausspritzen mit Thermoplasten oder durch Ummantelung mit kalt härtenden Reaktionsharzen (DE-OS 2 931 762).

Obwohl diese Maßnahme zu einer wesentlichen Verbesserung geführt hat, reicht die Elastizität und Haftung, insbesondere bei sehr schnell laufenden Maschinen nicht aus.

Aufgabe der Erfindung ist daher die Bereitstellung eines Verfahrens zur Kantenverfestigung und Randabdichtung bei dem Elastizität, Haftung und Hydrolysenfestigkeit des abdichtenden Polymermaterials verbessert ist. Es wurde nun gefunden, daß die aufgezeigten Mängel durch die Verwendung von strahlenhärtbaren ethylenisch ungesättigten Massen ausgeschlossen werden können.

Gegenstand der Erfindung ist somit ein Verfahren zur Kantenverfestigung und Randabdichtung textiler Flächengebilde, dadurch gekennzeichnet, daß die Randzone des textilen Flächengebildes mit strahlenhärtbaren Harzen, vorzugsweise bestehend aus präpolymeren Urethan(meth) acrylaten und/oder präpolymeren Polyester(meth)acrylaten und/oder präpolymeren Epoxy(meth)acrylaten und/oderd2,B ungesättigten Polyesterharzen sowie gegebenenfalls Reaktivverdünner, Lösungsmittel, Fotoinitiator und -beschleuniger, Füllstoff und Farbstoff behandelt und anschließend einer vernetzungsaktiven Strahlung ausgesetzt wird.

Unter (Meth)Acrylaten werden Methacrylate, Acrylate und beider Mischungen verstanden.

Der Anteil der Randzone am textilen Flächengebilde kann je nach beabsichtigtem Einsatzzweck in weiten Grenzen schwanken. Vorzugsweise werden durch UV-Licht härtbare Harze zusammen mit den erforderlichen Fotoinitiatoren und gegebenenfalls Beschleunigern verwendet.

Das Ausrüstungsverfahren besteht darin, daß die strahlenhärtbaren Massen z.B. mittels Rakeltechnik in das textile Material eingedrückt werden und anschließend mittels vernetzungsaktiver Strahlung ausgehärtet werden. Die für die Applikation notwendige Viskosität der strahlenhärtbaren Massen kann durch die Mitverwendung von einpolymerisierbaren, niedrig viskosen Verdünnungsmitteln (Reaktivverdünner) oder Lösungsmitteln geregelt werden. Ferner kann die strahlenhärtbare Masse als wäßrige Dispersion appliziert und nach Entfernen des Wassers vernetzt werden.

Als strahlenhärtbare Präpolymere werden Polyurethan(meth) acrylate, Polyester(meth)acrylate, Epoxy(meth)acrylate undα, B ungesättigte Polyester mit folgenden Zusammensetzungen verwendet:
I) Strahlenhärtbare Polyurethan(meth)acrylate bestehend aus dem Umsetzungsprodukt aus
A) 1 Grammäquivalent NCO eines Polyisocyanates mit 2-3, insbesondere 2 Isocyantgruppen pro Molekül,
B) 0-0,8 Grammäquivalente OH eines Polyols mit mindestens 2, insbesondere 2-6 OH-Gruppen pro Molekül,
C) 0,2-1,1 Grammäquivalente OH eines mindestens eine (Meth)Acryloyl- und mindestens eine OH-Gruppe enthaltenden Alkohols

wobei die Summe der OH-Grammäquivalente aus B und C 1,0-1,2, insbesondere 1-1,1 beträgt.

Unter einem Grammäquivalent NCO wird die Menge einer Verbindung in Gramm verstanden, in der ein Isocyanatgruppe enthalten ist. Entsprechend ist ein Grammäquivalent OH die Menge einer Verbindung in Gramm, in der eine Hydroxylgruppe enthalten ist.

Unter dem Begriff Polyisocyanat werden di- und höherfunktionelle Isocyanate verstanden, vorzugsweise di- und trifunktionelle, insbesondere difunktionelle. Beispielhaft seien genannt:
2.4- und 2.6-Toluylendiisocyanat, Diphenylmethandiisocyanat, Isophorondiisocyanat, Xylylendiisocyanat, Hexamethylendiisocyanat oder das Umsetzungsprodukt von 3 Mol Hexamethylendiisocyanat und 1 Mol Wasser (Biuret). Die Polyisocyanate können mit di- und höherfunktionellen Polyolen oder Di- und Polyaminen mit mindestens zwei primären Aminogruppen zu präpolymeren Isocyanaten umgesetzt werden, wobei die Polyolkomponente auch ein Polyether- und/oder Polyesterpolyol sein kann (GB-PS 743 314 und US-PS 2 969 386).

Unter Komponente B werden aliphatische gesättigte, 2-6- wertige, vorzugsweise 2-4-wertige Polyole mit OH-Zahlen von 50-1830, vorzugsweise 100-1060 mg KOH/g Substanz verstanden oder die vorgenannten Polyole, deren aliphatische Kette eine oder mehrere gleiche oder verschiedene Gruppen der Reihe Phenylen, Cyclohexylen, Oxy(-O-), Thio (-S-), Carboxylat Ureylen und Oxycarbamyl- enthalten können, oder Mischungen der Ganz besonders werden als Komponente B oxalkylierte aliphatische gesättigte Di- und/oder Triole mit OH-Zahlen von 100-1060 mg KOH/pro Gramm Substanz gegebenenfalls in Mischung mit aliphatischen gesättigten 2-4-wertigen, insbesondere 2-wertigen Polyolen mit einer OH-Zahl von 250-920, die mindestens eine Thiogruppe aufweisen, bevorzugt.

Beispiele für Komponente B sind:
a) Aliphatische gesättigte, 2-6-wertige Alkohole, insbesondere 2-4-wertige Alkohole wie Ethylenglykol, Propandiol-1,2, Propandiol-1,3, Neopentylglykol, Butandiol-1,4, Hexandiol-1,6, Dekandiol-1,10, Glycerin, Trimethylolpropan, Pentaerythrit, Dipentaerythrit sowie die Oxalkylierungsprodukte der 2-6-wertigen Alkohole mit 1,2-Alkylenoxiden wie Ethylenoxid oder Propylenoxid.
b) Cycloaliphatische Diole wie Cyclohexandiol₋1,4 und 4,4-Dihydroxy-cyclohexyl-2,2-alkane, wie 4,4- Di- hydroxycyclohexyl-2,2-propan und araliphatische 2- wertige Alkohole, die gegebenenfalls 1-2 Ethersauerstoffatome enthalten wie bis-(oxethyliertes) Bisphenol A sowie (oxpropoxyliertes) Bisphenol A.
c) Thioalkohole wie Oxalkylierungsprodukte von Schwefelwasserstoff oder Thiodiglykolen, wobei als Oxalkylierung sowohl Oxethylierung als auch Oxpropylierung in Frage kommt.
d) Gesättigte oder ungesättigte, vorzugsweise gesättigte Polyester mit mindestens zwei freien Hydroxylgruppen aus den vorstehend beispielhaft genannten Alkoholen und mindestens einer Polycarbonsäure oder deren Anhydrid, insbesondere Dicarbonsäuren wie Maleinsäure Fumarsäure, Mesaconsäure, Citraconsäure, Itaconsäure, Bernsteinsäure, Isophthalsäure, Terephthalsäure, Trimellitsäure, Hexahydrophthalsäure, Tetrahydrophthalsäure, Endomethylentetrahydrophthalsäure, Methylhexahydrophthalsäure, Glutarsäure, Adipinsäure, Sebacinsäure, Phthalsäure. Die Polyalkohole a) bis d) der Komponente B können allein oder in Mischungen eingesetzt werden.

Bei der Komponente C handelt es sich um beliebige, vorzugsweise aliphatische Hydroxylgruppen und (Meth)Acryloylgruppen aufweisende Verbindungen bzw. Gemische derartiger Verbindungen, die (bei Vorliegen von Gemischen im statistischen Mittel) bei einer Hydroxylzahl (mg KOH/Gramm Substanz) von 20-600, vorzugsweise 50-500, 1-3, vorzugsweise 1-2 Hydroxylgruppen pro Molekül und pro 100 Molekulargewichtseinheiten 1,12 bis 0,01, vorzugsweise 0,9 bis 0,09, in Form der (Meth)acryloylgruppen vorliegenden olefinischen Doppelbindungen aufweisen.

Typische Beispiele der Verbindung C sind:
Hydroxyalkyl(meth)acrylate wie z.B. 2-Hydroxyethylacrylat, 2-Hydroxypropylacrylat, 2-Hydroxybutylacrylat, 3-Hydroxypropylacrylat, 4-Hydroxybutylacrylat, und 6-Hydroxyhexyacrylat sowie die entsprechende (Meth)acrylate. Besonders werden 2-Hydroxyethylacrylat und 2-Hydroxypropylacrylat bevorzugt.

Ferner geeignet sind Veresterungsprodukte von (Meth)acrylsäure bzw. Umesterungsprodukte von (Meth)Acrylsäureestern, bzw. Umsetzungsprodukte von (Meth)acrylsäurehalogeniden mit den unter Komponente B (a-d) genannten Polyolen, wobei pro Mol an Hydroxylgruppen des Polyols aus Komponente B im allgemeinen 0,3-0,75 Mol der (Meth)Acryloylver- bindung eingesetzt werden.

_{I}I. Strahlenhärtbare Epoxy(meth)acrylate bestehend aus Umsetzungsprodukten aus Polyepoxiden und (Meth)Acrylsäure, bei deren Herstellung pro Mol an Epoxidgruppen d.h. pro Epoxidäquivalent 0,6-1,1 Mol (Meth)Acrylsäure und 0 - 0,5 Mol gesättigten Monocarbonsäure, vorzugsweise 0,9-1,1 Mol (Meth)Acrylsäure, eingesetzt werden. Unter dem Begriff Polyepoxid werden in diesem Zusammenhang Verbindungen verstanden, die (im statistischen Mittel) mehr als eine 1,2-Epoxidgruppen pro Molekül, vorzugsweise 1,6 bis 6, insbesondere 1,6 bis 3 Epoxidgruppen enthalten.

Die Polyepoxidverbindungen können z.B. Polyglycidether mehrwertiger Phenole sein, beispielsweise solche von Brenzkatechin, Resorcin, Hydrochinon, 4,4'-Dihydroxydiphenylmethan, 4,4'-Dihydroxydiphenyldimethyl-methan (Bisphenol A) 4,4'-Dihydroxydiphenylmethylmethan, 4,4'-Dihydroxydiphenylcyclohexan, 4,4¹⁻ Dihydroxydiphenylsulfon, Tris-(4-hydroxyphenyl)-methan, den Chlorierungs- und Bromierungsprodukten der genannten Diphenole, insbesondere solche von Bisphenol A, Novolaken (d.h. aus Umsetzungsprodukten von ein- oder mehrwertigen Phenolen mit Aldehyden, insbesondere Formaldehyd, in Gegenwart saurer Katalysatoren), von Diphenolen, die durch Veresterung von 2 Mol des Natriumsalzes einer aromatischen Oxycarbonsäure mit einem Mol eines Dihalogenalkans oder Dihalogendialkylethers erhalten wurden (GB-PS 1 017 612) oder von Polyphenolen, die durch Kondensation von Phenolen und langkettigen, mindestens 2 Halogenatome enthaltenen Halogenparaffinen erhalten wurden (GB-OS 1 o24 288).

Weiter seien genannt Glycidylether mehrwertiger Alkohole beispielsweise aus 1,4-Butandiol, 1,4-Butendiol, Glycerin, Trimethylolpropan, Pentaerythrit und Polyethylenglykolen. Von weiterem Interesse sind Triglycidylisocyanurat und N,N'-Diepoxypropyloxamid.

Außerdem kommen in Frage: Glycidylester mehrwertiger aromatischer, aliphatischer und cycloaliphatischer Carbonsäuren, beispielsweise Phthalsäure-diglycidylester, Isophthalsäure-diglycidylester, Terephthalsäure-diglycidylester, Tetrahydrophthalsäure-diglycidylester, Adipinsäure-diglycidylester, Hexahydrophthalsäure-diglycidylester, die gegebenenfalls durch Methylgruppen substituiert sein können und Glycidylester von Umsetzungsprodukten aus 1 Mol eines aromatischen oder cycloaliphatischen Dicarbonsäureanhydrids und 1/2 Mol eines Diols bzw. 1/n Mol eines Polyols mit n Hydroxylgruppen, etwa Glycidylcarbonsäureester der allgemeinen Formel worin A ein mindestens 2-wertigen Rest eines gegebenenfalls durch Sauerstoff und/oder cycloaliphatische Ringe unterbrochenen aliphatischen Kohlenwasserstoffs, R Wasserstoff oder Alkylreste mit 1-3 C-Atomen und n eine Zahl zwischen 2-6 bedeuten, oder Mischungen von Glycidylcarbonsäureestern der angegebenen allgemeinen Formel (GB-PS 1 220 702).

Bevorzugte Polyepoxidverbindungen sind Polyglycidylether mehrwertiger Phenole, insbesondere aus Bisphenol A, Phthalsäurediglycidylester, Isophthalsäurediglycidylester, Terephthalsäurediglycidylester, Polyglycidylester aus cyclo- aliphatischen Dicarbonsäuren, insbesondere Hexahydrophthalsäurediglycidylester und Polyepoxide aus dem Umsetzungsprodukt von n Molen Hexahydrophthalsäureanhydrid und/oder Phthalsäureanhydrid und 1 Mol eines Polyols mit n Hydroxylgruppen (n = ganze Zahl von 2-6), insbesondere von 3 Mol Hexahydrophthalsäureanhydrid und/oder Phthalsäureanhydrid und einem Mol 1,1,1-Trimethylolpropan.

Als Monocarbonsäure geeignet sind Säuren der Formel H(CH₂)ₙCOOH mit n = 0 bis 20, insbesondere Essigsäure. Die genannten Polyepoxide können auch durch Umsetzung mit aliphatischen oder aromatischen Dicarbonsäuren, mit Dimercaptanen oder H₂ S oder mit Aminen oder Ammoniak vorverlängert sein, wenn ein höheres Molekulargewicht dieser Ausgangskomponente erwünscht ist.

III. Strahlenhärtbare präpolymere Polyester(meth)acrylate mit einer Säurezahl (mg KOH pro g Substanz) von höchstens 20, bevorzugt höchstens 10, insbesondere bevorzugt höchstens 5 mit einem Gehalt an ethylenisch ungesättigten Doppelbindungen von 1,12 bis 0,01 insbesondere von 0,8 bis 0,1 pro 100 Molekulargewichtseinheiten.

Typische Beispiele der präpolymeren Polyester(meth) acrylate sind aufgebaut aus:
a) Acrylsäure, Methacrylsäure, aliphatischen und/ oder aromatischen Dicarbonsäuren wie Adipinsäure, Bernsteinsäure, Glutarsäure, Pimelinsäure, Korksäure, Cyclohexandicarbonsäure, Sebacinsäure, Azelainsäure, Phthalsäure, Tetrahydrophthalsäure, Hexahydrophthalsäure, Terephthalsäure, Maleinsäure, Fumarsäure sowie deren Anhydriden bzw. Derivaten und mehrwertigen Alkoholen wie Ethylenglykol, Propylenglykol (1,2 und 1,3), Butandiol (1,2 und 1,4), Hexandiol, Neopentylglykol, Glyzerin, Trimethylolpropan, Dimethylolpropan, Pentaerythrit sowie deren Oxalkylierungsprodukten, wobei die Oxalkylierung sowohl Oxethylierung als auch Oxpropylierung umfaßt.
b) den vorstehend unter III a) genannten Alkoholen und Acrylsäure und/oder Methacrylsäure.

oC,ß-ethylenisch ungesättigte Polyester sind die üblichen Polykondensationsprodukte mindestens eineroα,ß-ethylenisch ungesättigten Dicarbonsäure mit 4 oder 5 C-Atomen oder deren esterbildenden Derivate, gegebenenfalls in Abmischung mit bis zu 90 Mol%, bezogen auf die ungesättigten Säurekomponenten, mindestens einer aliphatischen mit 4-10 C-Atomen oder cycloaliphatischen oder aromatischen Dicarbonsäure mit 8-10 C-Atomen oder deren esterbildenden Derivate mit mindestens einer Polyhydroxyverbindung, insbesondere Dihydroxyverbindung, mit 2-8 C-Atomen (J. Björksten et al., "Polyesters and their Applications", Reinhold _{P}ublishing Corp., New _{Y}ork 1956).

Beispiele für bevorzugt zu verwendende ungesättigte Dicarbonsäuren oder ihre Derivate sind Maleinsäure oder Maleinsäureanhydrid und Fumarsäure. Verwendet werden können z.B. jedoch auch Mesaconsäure, Citraconsäure, Itaconsäure oder Chlormaleinsäure. Beispiele für die zu verwendenden aliphatischen, cyclo-aliphatischen und aromatischen Dicarbonsäuren oder ihre Derivate sind Phthalsäure oder Phthalsäureanhydrid, Isophthalsäure, Terephthalsäure, _{H}exa- oder Tetrahydrophthalsäure bzw. deren Anhydride, Endomethylentetrahydrophthalsäure oder deren Anhydrid, Bernsteinsäure bzw. Bernsteinsäureanhydrid und Bernsteinsäureester und -chloride, Adipinsäure, Sebacinsäure. Als zweiwertige Alkohole können Ethylenglykol, Propandiol-1,2, Propandiol-1,3, Diethylenglykol, Dipropylenglykol, Butandiol-1,3, Butandiol-1,4, Neopentylglykol, Hexandiol-1,6, 2,2-Bis(4-hydrocyclohexyl)-propan, bis-oxalkyliertes Bisphenol A, Perhydrobisphenol und andere eingesetzt werden. Bevorzugt verwendet werden Ethylenglykol, Propandiol-1,2, Diethylenglykol und Dipropylenglykol.

Weitere Modifikationen sind möglich durch Einbau von ein-, drei-, und vierwertiger Alkoholen mit 1-6 C-Atomen, wie Methanol, Ethanol, Butanol, Allylalkohol, Benzylalkohol, Cyclohexanol und Tetrahydrofurfurylalkohol, Trimethylolpropan, Glycerin und Pentaerythrit sowie von Mono-, Di-und Triallylethern und Benzylethern drei-, und mehrwertiger Alkohole mit 3-6 C-Atomen gemäß DB-AS 1 024 654, sowie durch Einbau einbasischer Säuren wie Benzoesäure oder langkettiger ungesättigter Fettsäuren wie ölsäure, Leinölfettsäure und Ricinenfettsäuren.

Die Säurezahlen der Polyester sollen zwischen 1 und 100 vorzugsweise zwischen 20 und 70, die OH-Zahlen zwischen 10 und 150, vorzugsweise zwischen 20 und 100, und die als Zahlenmittel gemessenen Molekulargewichte X zwischen ca. 500 und 5000, vorzugsweise zwischen 1000 und 3000 liegen (dampfdruckosmometrisch gemessen in Dioxan und Aceton; bei differierenden Werten wird der niedrigere als der korrekte angesehen).

Die ungesättigten Polyester und ihre Herstellung wurden im einzelnen beispielsweise in DE-AS 1 024 654, 1 054 620 und 2 221 335 beschrieben.

Die Herstellung der unter I angegebenen strahlenhärtbaren präpolymeren Urethanacrylate d.h. die Umsetzung des Polyisocyanates mit (meth)acrylolgruppenhaltigen Alkoholen und Polyolen kann z.B. bei Temperaturen von 20-90°C, vorzugsweise bei 40-70°C, in einem Eintopfverfahren oder in mehreren Stufen durchgeführt werden. Bei einem mehrstufigen Verfahren ist die Umsetzung des Polyisocyanates mit dem ethylenisch ungesättigten Alkohol in der ersten Stufe, gefolgt von der Addition des Polyols in der zweiten Stufe bevorzugt.

Die Urethanbildungsreaktion kann in an sich bekannter Weise, z.B. mit Zinnoctoat, Dibenzylzinndilaurat, Caprolactam oder tertiären Aminen katalysiert werden. Ebenso können die Urethangruppen aufweisende erfindungsgemäßen (meth)acrylhaltigen Oligoalkohole durch Zugabe geeigneter Inhibitoren und Antioxidantien, je 0,001-0,1 Gew.-% bezogen auf die Gesamtmischung, vor vorzeitiger und unerwünschter Polymerisation geschützt werden.

Die zum Aufbau der strahlenhärtbaren präpolymeren Urethan-(meth)acrylate notwendigen (meth)acryloylgruppenhaltigen Alkohole (Komponente C) sind bekannt oder können nach bekanntem Verfahren erhalten werden.

Die Herstellung der unter II angegebenen strahlenhärtbaren Epoxy(meth)acrylate kann durch Umsetzung von 0,6-1,1 Mol (Meth)Acrylsäure und 0-0,5 Mol Monocarbonsäure, vorzugsweise von 0,9-1,1 Mol (Meth)Acrylsäure, mit 1 Grammäquivalent Epoxid eines Polyepoxides erfolgen, wobei Umsetzungsprodukte mit Acrylsäure bevorzugt sind.

Die Anlagerung der Acryl- und/oder Methacrylsäure an die Polyepoxide erfolgt hierbei nach bekannten Methoden, beispielsweise nach den Verfahren der US-PS 3 301 743 oder US-PS 2 324 851 in Substanz oder in Lösungsmitteln, wie z.B. Butylacetat, Ethylacetat, Aceton, Ethylmethylketon, Diethylketon, Cyclohexan, Cyclohexanon, Cyclopentan, Cyclopentanon, n-Heptan, n-Hexan, n-Octan, Isooctan, Methylenchlorid, Chloroform, 1,1-Dichlorethan, 1,2-Dichlorethan, 1,1,2-Trichlorethan, Tetrachlorkohlenstoff. Falls gewünscht, kann die Anlagerung der (Meth)Acrylsäure in Gegenwart von etwa 0,01-3 Gew.-%, bezogen auf Ausgangsepoxid an Katalysatoren, wie tert. Amine, Alkalihydroxide, Alkalisalze organischer Carbonsäuren, Bis-(hydroxyalkyl)-sulfide, Sulfonium-, Phosphoniumverbindungen, Phosphine, Amine oder Stibine durchgeführt werden. Als zweckmäßig haben sich Umsetzungstemperaturen von 40 bis 90°C erwiesen, die jedoch in speziellen Fällen nach oben oder unten überschritten werden können. Um die resultierenden Reaktionsprodukte vor unerwünschter vorzeitiger Polymerisation zu bewahren, empfiehlt es sich, bereits bei der Herstellung 0,001-0,1 Gew.-%, bezogen auf die Gesamtmischung, Polymerisationsinhibitoren zuzusetzen.

Die Herstellung der unter III angegebenen strahlenhärtbaren präpolymeren Polyester(meth)acrylate kann in einem einstufigen Verfahren durch Veresterung der unter III a/b angegebenen Komponenten, vorzugsweise unter säurekatalysierten azeotropen Bedingungen, durch Umesterung der unter III a/b angegebenen Alkohole bzw. der aus den unter III a/b aufgeführten Alkoholen und Dicarbonsäuren durch Veresterung erhältlichen Polyolen mit geeigneten (Meth)Acrylsäureestern, vorzugsweise unter Verwendung eines Umesterungskatalysators oder durch Umsetzung von (Meth)Acryl- säurehalogeniden mit den unter III a/b aufgeführten Alkoholen bzw. den aus den unter III a/b aufgeführten Alkoholen und Dicarbonsäuren durch Veresterung erhältlichen Polyolen vorzugsweise in Gegenwart eines basischen Hilfsmittels wie z.B. tert. Aminen nach den üblichen Methoden der organischen Chemie erfolgen.

Vorzugsweise werden die unter III aufgeführten strahlenhärtbaren präpolymeren Polyester(meth)acrylate durch säurekatalysierte Veresterung in Gegenwart eines Schleppmittels und den üblichen Polymerisationsinhibitoren in an sich bekannter Weise hergestellt.

Als Veresterungskatalysatoren dienen handelsübliche organische und anorganische Säuren oder saure Ionenaustauscher. Besonders bevorzugt wird p-Toluolsulfonsäure in Mengen von 0,1 bis 3 Gew.-%, bezogen auf die Summe der Gewichtsmengen von (Meth)Acrylsäure und Polyolen, eingesetzt. Als Schleppmittel zur Entfernung des Reaktionswassers sind geeignet aliphatische, cycloaliphatische oder aromatische Kohlenwasserstoffe sowie deren Chlorierungsprodukte oder Gemische derselben, insbesondere solche mit einem Siedebereich zwischen 40°C und 140°C, vorzugsweise 70°C bis 120°C. Bevorzugte Kohlenwasserstoffe sind beispielsweise Hexan und seine Isomeren, Cyclohexan und insbesondere Toluol. Die Mengen ah Schleppmittel kann 10-60 Gew.-%, bezogen auf die Summe der Gewichtsmengen von (Meth)Acrylsäure und Polyol betragen.

Im allgemeinen wird man die Menge des Schleppmittels so bemessen, daß eine azeotrope Entwässerung gewährleistet ist und die Sumpftemperatur des Reaktionsgemisches eine Temperatur von 120-140°C nicht überschreitet.

Die strahlenhärtbaren präpolymeren Polyurethan(meth)acrylate, Epoxy(meth)acrylate und Polyester(meth)acrylate enthalten im allgemeinen von der praxisüblichen Herstellung her genügend Polymerisationsinhibitoren, die sie vor vorzeitiger Polymerisation schützen. In den Fällen, wo die inhibitierende Wirkung der bei der Herstellung angewandten Polymerisationsinhibitoren unzureichend ist, kann eine Nachstabilisierung mit den üblichen Inhibitoren ohne weiteres vorgenommen werden.

Geeignete Hilfsmittel dieser Art sind beispielsweise Phenole und Phenolderivate, vorzugsweise sterisch gehinderte Phenole, die in beiden _{O}-Stellungen zur phenolischen Hydroxygruppe Alkylsubstituenten mit 1-6 C-Atomen enthalten, Amine, vorzugsweise sekundäre Arylamine und ihre Derivate, Chinone, Kupfer-1-Salze organischer Säuren oder Anlagerungsverbindungen von Kupfer(I)halogeniden an Phosphite.

Die erfindungsgemäßen strahlenhärtbaren präpolymeren Massen können teilweise ohne Zusatz copolymerisierbarer Monomerer oder Lösungsmittel zur Anwendung gelangen. Da es sich jedoch in vielen Fällen um viskose Produkte handelt, empfiehlt es sich, um ein Eindringen der Massen in das textile Flächengebilde zu unterstützen und/oder die Eigenschaften der Härtungsprodukte zu variieren, sie mit copolymerisierbaren Monomeren abzumischen.

Zur Abmischung geeignete copolymerisierbare Monomere sind:
1. Ester der Acryl- oder Methacrylsäure mit aliphatischen C₁-C₈-, cycloaliphatischen C₅-C₆-, araliphatischen C₇-C₈- Monoalkoholen, beispielsweise Methylacrylat, Ethylacrylat, n-Propylacrylat, n-Butylacrylat, Methylhexylacrylat, 2-Ethylhexylacrylat, Cyclopentylacrylat, Cyclohexylacrylat, 5-Ethyl-methylolacryloyl-dioxan-1,3, Benzylacrylat, ß-Phenylethylacrylat oder die entsprechenden Methacrylsäureester;
2. Di- und Polyacrylate sowie Di- und Polymethacrylate von Glykolen mit 2 bis 6 C-Atomen und Polyolen mit 3-4 Hydroxylgruppen und 3 bis 6 C-Atomen, wie Ethylenglykoldiacrylat, Propandiol-1,3-diacrylat, Butandiol-1,4-diacrylat, Hexandiol-1,6-diacrylat, Trimethylolpropan-triacrylat, Pentaerythrit-tri- und tetraacrylat sowie entsprechende Methacrylate, ferner Di(meth)acrylate von Polyetherglykolen des Glykols, Propandiol-1,3, Butandiol-1,4, tetraoxethyliertes Trimethylolpropan-trisacrylat;
3. Aromatische Vinyl- und Divinylverbindungen, wie Styrol, Methylstyrol, Divinylbenzol;
4. N-Methylolacrylamid oder N-Methylolmethacrylamid sowie entsprechende N-Methylolalkylether mit 1-4 C-Atomen in der Alkylethergruppe bzw. entsprechende N-Methylolallylether, insbesondere N-Methoxymethyl-(meth)acrylamid, N-Butoxymethyl(meth)acrylamid und N-Allyloxymethyl(meth)acrylamid.
5. Vinylalkylether mit 1-4 C-Atomen in der Alkylgruppe wie Vinylmethylether, Vinylethylether, Vinylpropylether, Vinylbutylether;
6. Trimethylolpropan-diallylethermono(meth)acrylat, Vinylpyridin, N-Vinylcarbazol, Triallylphosphat, Triallylisocyanurat und andere.

Besonders bevorzugt werden copolymerisierbare Monomere der Gruppe 1, insbesondere 5-Ethyl-5-methylolacryloyl- dioxan-1,3.

Es können auch Gemische aus einem oder mehreren der vorgenannten Monomeren eingesetzt werden. Die Zusätze können etwa 0-70 Gew.-%, vorzugsweise 0-40 Gew.-% betragen, bezogen auf die Mischung der strahlenhärtbaren. Masse.

Falls gewünscht, ist es möglich, die strahlenhärtbaren Massen mit inerten Lösungsmitteln wie Butylacetat, Ethylacetat, Aceton, Ethylmethylketon, Diethylketon, Cyclohexan, Cyclohexanon, Cyclopentan, Cyclopentanon, n-Heptan, n-Hexan, n-Octan, Isooctan, Toluol, Xylol, Methylenchlorid, Chloroform, 1,1-Dichlorethan, 1,2-Dichlorethan, 1,1,2-Trichlorethan, Tetrachlorkohlenstoff, Methanol, Ethanol, Isopropanol, Butanol abzumischen.

Die Zusätze können etwa 0-50 Gew.-%, vorzugsweise 0-40 Gew.-%, bezogen auf die Mischung der strahlenhärtbaren Masse betragen. Vorzugsweise werden beim erfindungsgemäßen Verfahren jedoch lösungsmittelfreie strahlenhärtbare Massen eingesetzt.Natürlich ist es auch möglich, Mischungen aus zusätzlichen Monomeren und Lösungsmitteln innerhalb der angegebenen Mengenverhältnisse einzusetzen. Zur Reduzierung der Viskosität der strahlenhärtbaren Massen ist es ebenfalls möglich, die Formulierung vor der Applikation auf das textile Flächengebilde auf Temperaturen bis zu 120°C, vorzugsweise bis 80°C zu erwärmen. Weiterhin können die erfindungsgemäßen strahlenhärtbaren Massen ebenfalls mit Hilfe externer Emulgatoren und gegebenenfalls üblicher in der Emulsionstechnik angewandter Hilfsmittel in Wasser emulgiert zur Applikation gelangen. Als Emulgatoren kommen anionische, nichtionische, kationische, ampholytische oder hochmolekulare Stoffe sowie deren Abmischungen in Frage. Entsprechende Emulgatoren sind beispielsweise in Ullmanns Encyclopädie der techn. Chemie, Band 10, 4. Auflage, Kap.Emulsionen, S. 449 ff. beschrieben. Geeignete Emulgatoren können quantitativ und qualitativ leicht durch einfache Handversuche ermittelt'werden.

Die Emulsionen können 10 bis 80 Gew.-%, vorzugsweise 30 bis 70 Gew.-% der strahlenhärtbaren Massen enthalten. Die Härtung der strahlenhärtbaren Massen kann mittels energiereicher Strahlung wie UV-Licht, Elektronen-, Gammastrahlen oder in Gegenwart von Radikale liefernden Substanzen, wie thermischen Polymerisationsinitiatoren erfolgen. Vorzugsweise erfolgt die Härtung der strahlenhärtbaren Massen mittels der genannten energiereichen Strahlung. Bevorzugt werden die strahlenhärtbaren Massen durch den Einfluß von UV-Licht gehärtet. Für diese Anwendung ist der Zusatz von Photoinitiatoren erforderlich. Als Photoinitiatoren sind die üblicherweise für diesen Zweck verwendeten Verbindungen geeignet, beispielsweise Benzophenon sowie ganz allgemein aromatische Ketonverbindungen, die sich vom Benzophenon ableiten, wie Alkylbenzophenone, halogenmethylierte Benzophenone gemäß DE-OS 1 949 010, Michlers Keton, Anthron, halogenierte Benzophenone. Ferner eignen sich Benzoin und seine Derivate, etwa gemäß DE-OS 1 769 168, 1 769 853, 1 769 854, 1 807 297, 1 807 301, 1 919 678 und DE-AS 1 694 149. Ebenfalls wirksame Photoinitiatoren stellen Anthrachinon und zahlreiche seiner Derivate dar, beispielsweise ß-Methylanthrachinon, tert.-Butylanthrachinon und Anthrachinon-carbonsäureester, ebenso Oximester gemäß DE-OS 1 795 089. Weiter geeignet sind Phenylglyoxylsäureester gemäß DE-OS 2 825 955.

Besonders geeignete Photoinitiatoren sind Benzildimethylketal, Benzoinether, Phenylglyoxylsäureester gemäß DE-OS 2 825 955 und das System Benzophenon/Amin gemäß US-PS 3 759 807. Die für das jeweilige photovernetzbare System am besten geeigneten Photoinitiatoren können durch wenige einfache Handversuche ermittelt werden.

Für die Bestrahlung des mit der erfindungsgemäßen strahlenhärtbaren Masse versehenen textilen Flächengebildes eignen sich insbesondere die in der Reproduktionstechnik gebräuchlichen Lichtquellen, deren Emission im allgemeinen im Bereich von 250 bis 500 nm, vorzugsweise 300 bis 400 nm, liegt. Beispiele für geeignete Lichtquellen sind Kohlenbogenlampen, Xenonlampen, UV-Fluoreszenslampen, Quecksilberniederdrucklampen, Quecksilberhochdrucklampen, die neben sichtbarem Licht eine für die Polymerisation besonders wirksamen Anteil an ultraviolettem Licht liefern. Die Belichtungszeit richtet sich nach der Art der verwendeten Lichtquelle. Die Bestrahlung kann bei Raumtemperatur erfolgen, sie kann aber auch bei erhöhten Temperaturen durchgeführt werden.

Häufig kann es vorteilhaft sein, z.B. zur Verbesserung der mechanischen Eigenschaften des nach den erfindungsgemäßen Verfahren ausgerüsteten textilen Flächengebildes, weitere Zusätze zu verwenden. So ist ein Abmischen mit z.B. gesättigten oder ungesättigten Polyestern oder ausgewählten Verstärker-, Füll- oder Farbstoffen, Antistatika, Hydrophobierungs- oder Flammschutzmitteln durchaus möglich. Vorzugsweise werden die Zusätze in Mengen von 1-50 Gew.-% bezogen auf die polymerisierbaren Komponenten eingesetzt. Grundsätzlich sollten nur solche Zusätze mitverwendet und ihre Menge soweit begrenzt werden, daß eine Beeinträchtigung der Reaktivität nicht auftritt. Werden Füll- oder Farbstoffe bei der durch UV-Licht härtbaren Masse mitverwendet, so ist deren Einsatz auf solche beschränkt, die durch ihr Absorptionsverhalten den Polymerisationsvorgang nicht unterdrücken.

Erfolgt die Härtung durch energiereiche Strahlung, z.B. Elektronenstrahlung oderi^{r-}Strahlung, so sind prinzipiell alle Füllstoffe, Pigmente und Verstärkungsmaterialien, wie sie üblicherweise eingesetzt werden, verwendbar. Die strahlenhärtbaren Massen können durch Sprühen, Imprägnieren, Streichen, Drucken auf die Substrate gebracht werden. Werden sie aus wässeriger Emulsion oder wäßriger Lösung appliziert, werden sie vor der Härtung vom Wasser durch Trocknen in einem geeigneten Aggregat befreit.

Geeignete Substrate sind beispielsweise textile Flächengebilde wie Gewebe, Gewirke, Fadengelege, Vliese, Netzwerke aus natürlichen oder synthetischen Fasern, auch mineralische Fasern sind geeignet.

Gemeinsam für die Beispiele sind folgende Ausführungen:
Die Viskositäten wurden entweder im 4-mm Auslaufbecher nach DIN 53 211 (Angabe in Sekunden) oder mit einem Viscotester der Firma Haake, Typ VI 02V (Angabe in P Meßbereich bis 4000) bestimmt. Als Belichtungsquelle wurden Quecksilberhochdruckstrahler der Fa. Philips (HPK, Leistungsaufnahme 125 W) oder Quecksilberhochdruckstrahler der Fa. Hanovia (Leistungsaufnahme 80 W/cm) oder Quecksilberniederdrucklampen der Fa. Philips (TL 05) benutzt.

### Beispiel 1

Ein Urethanacrylat wird durch Umsetzung von Isophorondiisocyanat, Hydroxyethylacrylat, Thiodiglykol und einem oxethylierten Trimethylolpropan mit einer OH-Zahl (mg KOH/g Substanz) von 250 hergestellt und mit 5-Ethyl-5-methylolacryloyldioxan-1,3 (US-PS 40 767 727) als Reaktivverdünner abgemischt.

Nach Vorlegen von 1065,6 g Isophorondiisocyanat, 0,11 g Zinnoctoat und 0,53 g 2,5-Di-tert.-butylhydrochinon werden bei 50-60°C Sumpftemperatur unter Rühren und überleiten von trockner Luft 445,4 g Hydroxyethylacrylat zugetropft. Nach Erreichen eines NCO-Wertes von 16,1 Gew.-% werden 3,1 g Zinnoctoat hinzugefügt und unter Beibehaltung der Innentemperatur 74,88 g Thiodiglykol und 1080 g eines ethoxylierten Trimethylolpropans mit einer OH-Zahl von 250 zugetropft. Der Ansatz wird mit 1776 g 5-Ethyl-5-methylolacryloyldioxan-1,3 abgemischt und so lange bei 65°C gerührt, bis der NCO-Wert kleiner als 0,1 Gew.-% ist. Es wird eine strahlenhärtbare Masse mit einer Viskosität von 250 P (23°C) erhalten.

### Beispiel 2

Ein Urethanacrylat wird durch Reaktion von Isophorondiisocyanat und dem Umsetzungsprodukt von Acrylsäure mit einem oxethylierten Trimethylolpropan (OH-Zahl 550 mg KOH/g Substanz) hergestellt.

925 g oxethyliertenTrimethylolpropan werden mit 430 g Acrylsäure, 12 g p-Toluolsufonsäure, 1 g p-Methoxyphenol 1,2 g 2,5-Di-tert.-butylhydrochinon und 280 g Toluol unter Durchleiten von Luft zum Rückfluß erhitzt und das entstehende Reaktionswasser azeotrop entfernt. Nach Erreichen einer Säurezahl kleiner 5 (mg KOH/g Substanz) wird das Lösungsmittel im Vakuum entfernt und der OH-gruppenhaltige (OH-Zahl 105-115) ethylenisch ungesättigte Partialester filtriert. In einer Rührapparatur werden 1060 g dieses Esters und 0,44 g Zinnoctoat auf 50-60°C erwärmt und unter überleiten von trockner Luft mit 222 g Isophorondiisocyanat versetzt. Es wird unter Beibehaltung der Innentemperatur solange gerührt, bis der NCO-Wert kleiner 0,1 Gew.-% ist. Es wird ein helles Urethanacrylat mit einer Viskosität von 400-500 P (22°C) erhalten.

### Beispiel 3

800 g Urethanacrylat gemäß Beispiel 2 werden mit 200 g 5-Ethyl-5-methylolacryloyldioxan-1,3 vermischt. Man erhält ein helles Urethanacrylat mit einer Viskosität von 150 P (23°C).

### Beispiel 4

Ein Epoxyacrylat wird durch Umsetzung eines Bisphenol-A-diglycidylepoxides (Epoxyäquivalent 190), Acrylsäure, Essigsäure und Ethanolamin erhalten. Das Epoxyacrylat wird mit 5-Ethyl-5-methylolacryloyldioxan-1,3 abgemischt.

In einer Rührapparatur werden 1892 g Bisphenol-A-diglycidylepoxyd, 1,909 g Thiodiglykol vorgelegt und bei 65-70°C unter Stickstoff 30,5 g Ethanolamin zugetropft. Nach drei Stunden Rühren bei 80°C werden 1,4 g p-Methoxyphenol, 1,4 g 2,5-Di-tert.-butylhydrochinon und 19,2 g Thiodiglykol hinzugefügt und innerhalb von 3 Stunden 450 g Acrylsäure zugetropft. Es wird bei 80°C Sumpftemperatur unter überleiten von trockner Luft solange gerührt, bis die Säurezahl kleiner 10 ist. Anschließend werden 1,8 g Thiodiglykol, 152 g Essigsäure und 850 g 5-Ethyl-5-methylolacryloyl-dioxan-1,3 zugegeben und bei 80°C solange gerührt, bis die Säurezahl kleiner 5 ist. Man erhält eine strahlenhärtbare Masse mit einer Viskosität von 3000 P (22°C).

### Beispiel 5

Ein Polyesteracrylat wird durch azeotrope Veresterung von Maleinsäureanhydrid, Ethylenglykol, Bernsteinsäureanhydrid, Trimethylolpropan und Acrylsäure hergestellt.

Es werden 166,6 g Maleinsäureanhydrid, 21o,8 g Ethylenglykol, 34o g Bernsteinsäureanhydrid in Gegenwart von o,71 g 2,5-Di-tert.-butylhydrochinon, 0,71 g p-Methoxyphenol und 3,57 g p-Toluolsulfonsäure mit Toluol als Schleppmittel unter Durchleiten eines leichten Luftstromes azeotrop verestert. Der Reaktionsablauf wird über die ausgeschleppte Wassermenge verfolgt. Nachdem die Wasserabspaltung beendet ist, werden der Reaktionsmischung 455,6 g Trimethylolpropan, 538,5 g Acrylsäure, 1,01 g 2,5-Di-tert.-butylhydrochinon, 1,01 g p-Methoxyphenol und 4,98 g p-Toluolsulfonsäure zugesetzt und weiter azeotrop verestert, bis kein Reaktionswasser mehr abgeschieden wird. Nach Abdestillation des Schleppmittels und Desorption überschüssiger Acrylsäure wird ein strahlenhärtbares Polyesteracrylat mit einer Viskosität von 80 P (50°C) erhalten.

### Beispiel 6

Ein Polyesteracrylat wird gemäß Beispiel 5 durch azeotrope Veresterung hergestellt mit der Änderung, daß an Stelle von Maleinsäureanhydrid 251,6 g Phthalsäureanhydrid verwendet werden. Nach Abdestillation des Schleppmittels und Desorption überschüssiger Acrylsäure wird ein strahlenhärtbares Polyesteracrylat mit einer Viskosität von 410 P (50°C) erhalten.

### Beispiel 7

500 g Polyesteracrylat aus Beispiel 5 werden mit 333,33 g 5-Ethyl-5-methylolacryloyl-dioxan-1,3 vermischt. Man erhält eine strahlenhärtbare Masse mit einer Viskosität von100 P (20°C).

### Beispiel 8

500 g Polyesteracrylat nach Beispiel 6 werden mit 333,33 g 5-Ethyl-5-methylolacryloyldioxan₋1,3 vermischt.

Man erhält eine strahlenhärtbare Masse mit einer Viskosität von 110 P (20°C).

### Beispiel 9

Ein Polyesteracrylat wird durch azeotrope Veresterung von Adipinsäure, Propylenglykol, Bernsteinsäureanhydrid, Trimethylolpropan und Acrylsäure hergestellt.

Es werden 146 g Adipinsäure, 152 g Propylenglykol-1,2, 200 g Bernsteinsäureanhydrid in Gegenwart von 0,5 g Di-tert.-butylhydrochinon, 0,5 g p-Methoxyphenol und 2,49 g p-Toluolsulfonsäure mit Toluol als Schleppmittel unter Durchleiten eines leichten Luftstromes azeotrop verestert. Der Reaktionsablauf wird über die ausgeschleppte Wassermenge verfolgt. Nachdem die Wasserabspaltung beendet ist, werden der Reaktionsmischung 268 g Trimethylolpropan, 288 g Acrylsäure, 2,95 g p-Toluolsulfonsäure, 0,59 g Di-tert.-butylhydrochinon und 0,59 g p-Methoxyphenol zugesetzt und weiter azeotrop verestert, bis kein Reaktionswasser mehr abgeschieden wird. Nach Abdestillation des Schleppmittels und Desorption nicht umgesetzter Acrylsäure wird ein strahlenhärtbares Polyesteracrylat mit einer Viskosität von 180 P (50°C) erhalten, das in einer 2,75 %igen wäßrigen teilhydrolysierten PVA-Lösung unter Zusatz von 0,5% einer Emulgatormischung aus Alkylarylsulfonsäuren und ethoxyliertem Nonylphenol emulgiert werden kann.

### Anwendung

### Beispiel 10

Das strahlenhärtbare Polymer aus Beispiel 1 wird in Gegenwart von 3% eines Photoinitiators (Benzildimethylketal) mittels Rakeltechnik in Streifen auf einen seitlichen Rand eines rechteckigen Gittergewebes aus Polyesterfilamenten in einer Breite von 50 mm aufgetragen und unter UV-Licht (Hanovia-Strahler, 80 W/cm, Abstand 8 cm, Bandgeschwindigkeit 5 m/min.) ausgehärtet. Das Gittergewebe wird anschließend gewendet und der gleichen Prozedur unterzogen, so daß die strahlenhärtbare Masse in vernetztem Zustand durch den gesamten Rand von Oberfläche zu Rückseite reicht. Der Vorgang wird am anderen seitlichen Rand wiederholt.

Das derart beidseitig randverstärkte Gittergewebe wird als Siebband in einer Papiermaschine verwendet.

### Beispiel 11

Die strahlenhärtbare Masse aus Beispiel 2 wird in Gegenwart von 3 % eines Photoinitiators (Benzoinisopropylether) in einer beheizbaren Wanne auf 50°C erwärmt. In die Wanne werden die seitlichen Kanten eines quadratischen Synthesefaservlieses aus Polypropylenfasern, in einer Breite von 50 mm eingetaucht. Das Vlies wird aus dem Tauchbad herausgezogen und zwischen einem Rollenpaar, dessen Spaltöffnung auf die Dicke des Vlieses eingestellt ist, vom Überschuß des Polymers befreit. Die Masse wird durch beidseitiges Belichten mit UV-Licht (Hanovia Strahler 80 W/cm, Abstand 8 cm, Bandgeschwindigkeit 5 m/min.) gehärtet. Dieser Vorgang wird an den übrigen Kanten des Vliestoffes wiederholt, so daß der Rand durchgehend mit Polymerisat ausgefüllt ist. Das Vlies wird als Filter in Filterpressen verwendet.

## Patentansprüche

1. Verfahren zur Kantenverfestigung und Randabdichtung textiler Flächengebilde, dadurch gekennzeichnet, daß die Randzone des textilen Flächengebildes mit strahlenhärtbaren Massen behandelt und einer vernetzungsaktiven Strahlung ausgesetzt wird.

2. Verfahren nach Anspruch 1, dadurch gekennzeichnet, daß als strahlenhärtbare Massen präpolymere Urethan(meth)acrylate und/oder präpolymere Polyester-(meth)acrylate und/oder präpolymere Epoxy(meth)acrylate und/oder α,β-ungesättigte Polyesterharze verwendet werden.

3. Verfahren nach Anspruch 1, dadurch gekennzeichnet, daß die strahlenhärtbaren Massen in Gegenwart von Fotoinitiatoren und gegebenenfalls Beschleunigern mit UV-Licht gehärtet werden.

4. Verfahren nach Anspruch 1, dadurch gekennzeichnet, daß die strahlenhärtbaren Massen als wäßrige Emulsion oder Lösung appliziert werden und das Wasser vor der Bestrahlung entfernt wird.
